# EUROPÄISCHE PATENTSCHRIFT

(11) **EP 0 881 954 B1**
(45) Veröffentlichungstag und Bekanntmachung des Hinweises auf die Patenterteilung: **11.08.1999**
(21) Anmeldenummer: 97903326.3
(22) Anmeldetag: 19.02.1997
(51) Int. Cl.: B05D 7/00

(54) **VERFAHREN ZUR MEHRSCHICHTLACKIERUNG**
MULTI-COAT PAINTING PROCESS
PROCEDE POUR L'APPLICATION DE PEINTURE EN PLUSIEURS COUCHES

(30) Priorität: 23.02.1996 DE 19606716
(43) Veröffentlichungstag der Anmeldung: 09.12.1998
(73) Patentinhaber: Herberts Gesellschaft mit beschränkter Haftung, 42285 Wuppertal (DE)
(72) Erfinder: SCHLAAK, Detlef, D-42369 Wuppertal (DE)
(74) Vertreter: Türk, Gille, Hrabal
(86) Internationale Anmeldenummer: EP9700784
(87) Internationale Veröffentlichungsnummer: WO9730795

(56) Entgegenhaltungen:
- EP-A- 0 548 845
- DE-A- 19 541 461

## Beschreibung

Die Erfindung betrifft ein Verfahren zur Herstellung einer mehrschichtigen Lackierung, insbesondere metallischer Substrate, das besonders zur Kraftfahrzeuglackierung geeignet ist.

Heutige Automobilserienlackierungen bestehen meist aus einer Basislack/Klarlack-Decklackierung, die auf eine elektrophoretisch grundierte und mit einer Füllerschicht versehene Karosse aufgebracht wird. Dabei werden Basislack und Klarlack bevorzugt naß-in-naß appliziert, d.h. der Basislack wird nach einer Ablüftzeit, gegebenenfalls unter Erwarmen, und nach anschließender Applikation eines Klarlacks gemeinsam mit diesem eingebrannt. Aus der EP-A-0 238 037 ist ein der Reduzierung von Einbrennschichten dienendes Verfahren bekannt geworden, bei dem ein Füller und ein wäßriger Metallicbasislack nach dem Naß-in-Naß-Verfahren aufgebracht werden. Dem Beispielteil ist zu entnehmen, daß die Füllerschicht in einer für Füllerlacke üblichen Trockenfilmdicke von 35 µm aufgebracht wird.

Aus der EP-A-0 265 363 ist es bekannt, eine zuvor eingebrannte kataphoretisch aufgebrachte Grundierung mit einer nach dem Naß-in-Naß-Verfahren aufgebrachten zweischichtigen Basislack/Klarlack-Deckschicht zu versehen. Die Füllerschicht wird eingespart. Problematisch ist jedoch, daß Steinschlagschäden an nach diesem Verfahren lackierten Kraftfahrzeugen besonders augenfällig zu Tage treten, da die Grundierungsschicht bei Steinschlag durch Decklackenthaftung freigelegt wird. Der Korrosionsschutz ist dann zwar noch gewährleistet, der optische Eindruck kann jedoch nicht toleriert werden.

Aus Gründen der Rationalisierung und der Materialersparnis besteht bei der Kraftfahrzeuglackierung der Wunsch nach Schichtdickenreduzierung des Lackaufbaus, ohne jedoch wesentliche Einbußen in dessen Gesamteigenschaftsniveau zuzulassen.

Aufgabe der Erfindung ist es, ein Verfahren zur Herstellung von Mehrschichtlackierungen, insbesondere von Kraftfahrzeuglackierungen mit im Vergleich zum Stand der Technik vergleichbarem Gesamteigenschaftsniveau, jedoch verringerter Schichtdicke des Gesamtlackaufbaus bereitzustellen, welches mit möglichst wenigen Einbrennschritten durchführbar ist.

Überraschenderweise wird die Aufgabe gelöst durch das einen Gegenstand der Erfindung darstellende Verfahren zur Mehrschichtlackierung eines mit einer eingebrannten ersten Elektrotauchlackschicht versehenen Substrats, das dadurch gekennzeichnet ist, daß auf diese erste Elektrotauchlackschicht eine zweite Überzugsschicht entsprechend einer Trockenschichtdicke von 10 bis unter 30 µm aus einem ersten wäßrigen, farb- und/oder effektgebenden Basislacküberzugsmittel, das ein oder mehrere Polyurethanharze enthält, aufgetragen wird, worauf naß-in-naß eine dritte Überzugsschicht entsprechend einer Trockenschichtdicke von 7 bis 15 µm aus einem zweiten wäßrigen, farb- und/oder effektgebenden Basislacküberzugsmittel aufgetragen und auf die dritte Überzugsschicht ohne vorheriges Einbrennen eine vierte Überzugsschicht aus einem Klarlacküberzugsmittel aufgetragen und die zweite, dritte und vierte Überzugsschicht gemeinsam eingebrannt werden, wobei ein erstes wäßriges Basislacküberzugsmittel verwendet wird, das einen höheren Gehalt an Polyurethanharz hat als das zweite Basislacküberzugsmittel, bezogen auf das Gesamtgewicht des jeweiligen wäßrigen Basislacküberzugsmittels, und wobei der Festharzgehalt im ersten Basislacküberzugsmittel um nicht mehr als 20 % von dem absoluten Wert des Gewichtsgehalts an Festharz im zweiten Basislacküberzugsmittel abweicht.

Durch das erfindungsgemäße Verfahren wird es möglich, direkt auf eine eingebrannte durch Elektroabscheidung erstellte erste Überzugsschicht ein wäßriges Basislacküberzugsmittel aufzubringen und diese Schicht gemeinsam mit der anschließend aufgebrachten zweiten Wasserbasislackschicht und Klarlackschicht einzubrennen, wobei übliche Füllerschichten oder andere Zwischenschichten entfallen.

Als elektrophoretisch abscheidbare Überzugsmittel zur Erzeugung der ersten Überzugsschicht, nämlich einer Grundierung, können alle an sich bekannten anodisch oder kathodisch abscheidbaren Elektrotauchlacke (ETL), die keiner besonderen Beschränkung unterliegen, verwendet werden.

Dabei handelt es sich z.B. um wäßrige Überzugsmittel mit einem Festkörper bis zu 50 Gew.%, beispielsweise 10 bis 20 Gew.-%. Der Festkörper wird gebildet aus für die Elektrotauchlackierung üblichen Bindemitteln, die ionische Gruppen oder in ionische Gruppen überführbare Gruppen sowie gegebenenfalls zur chemischen Vernetzung fähige Gruppen tragen, sowie gegebenenfalls vorhandenen Vernetzern, Pigmenten, Füllstoffen und/oder lacküblichen Additiven. Die ionischen oder in ionische Gruppen überführbaren Gruppen können anionische oder in anionische Gruppen überführbare Gruppen, z.B. saure Gruppen, wie - COOH-Gruppen oder kationische oder in kationische Gruppen überführbare, z.B. basische Gruppen, wie Amino-, Ammonium-, z.B. quartäre Ammoniumgruppen, Phosphonium- und/oder Sulfonium-Gruppen sein. Bevorzugt sind Bindemittel mit basischen Gruppen. Besonders bevorzugt sind stickstoffhaltige basische Gruppen. Diese Gruppen können quarternisiert vorliegen oder sie werden zumindest teilweise mit einem üblichen Neutralisationsmittel, einer Säure, z.B. einer organischen Monocarbonsäure, wie z.B. Ameisensäure oder Essigsäure, in ionische Gruppen überführt.

Zur Herstellung der ersten Überzugsschicht, der Elektrotauchlackschicht, können beispielsweise die üblichen anionische Gruppen enthaltenden anodisch abscheidbaren Elektrotauchlack-Bindemittel und Lacke (ATL) verwendet werden. Es handelt sich beispielsweise um Bindemittel auf Basis von Polyestern, Epoxidharzen, Poly(meth)acrylaten, Maleinatölen oder Polybutadienölen mit einem Gewichtsmittel der Molmasse von beispielsweise 300 bis 10000 und einer Säurezahl von 35 bis 300 mg KOH/g. Die Bindemittel tragen z.B. -COOH, -SO₃H und/oder -PO₃H₂-Gruppen. Die Harze können nach Neutralisation von mindestens einem Teil der sauren Gruppen in die Wasserphase überführt werden. Die Bindemittel können selbstvernetzend oder fremdvernetzend sein. Die Lacke können daher auch übliche Vernetzer enthalten, z.B. Triazinharze, Vernetzer, die umesterungsfähige Gruppen enthalten oder blockierte Polyisocyanate. Spezielle Beispiele für solche im erfindungsgemäßen Verfahren einsetzbare anionische Gruppen enthaltende anodisch abscheidbare Elektrotauchlack-Bindemittel und Lacke (ATL) sind z.B. in der DE-A-28 24 418 beschrieben.

Bevorzugt werden jedoch kathodisch abscheidbare Elektrotauchlacke (KTL) auf Basis kationischer bzw. basischer Bindemittel zur Herstellung der ersten Überzugsschicht eingesetzt. Solche basischen Harze sind beispielsweise primäre, sekundäre oder tertiäre Aminogruppen enthaltende Harze, deren Aminzahlen z.B. bei 20 bis 250 mg KOH/g liegen. Das Gewichtsmittel der Molmasse (Mw) der Basisharze liegt bevorzugt bei 300 bis 10000. Beispiele für solche Basisharze sind Amino(meth)acrylatharze, Aminoepoxidharze, Aminoepoxidharze mit endständigen Doppelbindungen, Aminoepoxidharze mit primären OH-Gruppen, Aminopolyurethanharze, aminogruppenhaltige Polybutadienharze oder modifizierte Epoxidharz-Kohlendioxid-Amin-Umsetzungsprodukte. Diese Basisharze können selbstvernetzend sein oder sie werden mit bekannten Vernetzern im Gemisch eingesetzt. Beispiele für solche Vernetzer sind Aminoplastharze, blockierte Polyisocyanate, Vernetzer mit endständigen Doppelbindungen, Polyepoxidverbindungen oder Vernetzer, die umesterungsfähige Gruppen enthalten. Spezielle Beispiele für in kathodischen Tauchlack (KTL)-Bädern einsetzbare Basisharze und Vernetzer sind z.B. in der EP-A-0 082 291, EP-A-0 234 395, EP-A-0 227 975, EP-A-0 178 531, EP-A-0 333 327, EP-A-0 310 971, EP-A-0 456 270, US 3 922 253, EP-A-0 261 385, EP-A-0 245 786, DE-A-33 24 211, EP-A-0 414 199, EP-A-0 476 514 beschrieben.

Solche Harze können allein oder im Gemisch eingesetzt werden. Bevorzugt werden sogenannte "non-yellowing"-KTL-Systeme eingesetzt, die eine Vergilbung oder Verfärbung der Mehrschichtlackierung beim Einbrennen vermeiden. Beispielsweise handelt es sich dabei um mittels speziell ausgewählter blockierter Polyisocyanate vernetzende KTL-Systeme, wie beispielsweise in EP-A-0 265 363 beschrieben.

Zusätzlich zu den Basisharzen und gegebenenfalls vorhandenem Vernetzer kann das Elektrotauchlack (ETL)-Überzugsmittel Pigmente, Füllstoffe und/oder lackübliche Additive enthalten. Als Pigmente und Füllstoffe kommen die üblichen anorganischen und/oder organischen Pigmente und Füllstoffe in Frage. Beispiele sind Ruß, Titandioxid, Eisenoxidpigmente, Phthalocyaninpigmente, Chinacridonpigmente, Kaolin, Talkum oder Siliziumdioxid.

Die Pigmente können zu Pigmentpasten dispergiert werden, z.B. unter Verwendung von bekannten Pastenharzen. Solche Harze sind dem Fachmann geläufig. Beispiele für in KTL-Bädern verwendbare Pastenharze sind in der EP-A-0 183 025 und in der EP-A-0 469 497 beschrieben.

Als Additive sind die üblichen Additive möglich, wie sie insbesondere für ETL-Überzugsmittel bekannt sind. Beispiele dafür sind Netzmittel, Neutralisationsmittel, Verlaufsmittel, Katalysatoren, Korrosionsinhibitoren, Antischaummittel, Lösemittel, insbesondere jedoch Lichtschutzmittel gegebenenfalls in Kombination mit Antioxidantien.

Im erfindungsgemäßen Verfahren werden für die Erzeugung der zweiten und der dritten Überzugsschicht die üblichen, dem Fachmann geläufigen wäßrigen farb- und/oder effektgebenden Basislacküberzugsmittel verwendet, wie sie zur Herstellung von Basislack/KlarlackZweischichtlackierungen eingesetzt werden und in großer Zahl beispielsweise in der Patentliteratur beschrieben werden.

Die Wasserbasislacke können physikalisch trocknend sein oder unter Ausbildung kovalenter Bindungen vernetzbar sein. Bei den unter Ausbildung kovalenter Bindungen vernetzenden Wasserbasislacken kann es sich um selbst- oder fremdvernetzende Systeme handeln. Es können ein- oder zweikomponentige Systeme sein, einkomponentige sind bevorzugt.

Die im erfindungsgemäßen Verfahren einsetzbaren Wasserbasislacke enthalten wasserverdünnbare Bindemittel. Diese enthalten zur Gewährleistung ihrer Wasserverdünnbarkeit Hydrophilie verleihende nicht-ionische und/oder ionische Gruppen.

Beispiele für geeignete nicht-ionisch stabilisierte Bindemittel sind solche Bindemittel, deren Wasserverdünnbarkeit durch Einbau von Polyethersegmenten in das Harzmolekül erreicht wird. Spezielle Beispiele für derartig stabilisierte Polyurethan- bzw. Polyurethanacrylatharze sind z.B. in EP-A-0 354 261, EP-A-0 422 357 und EP-A-0 424 705 beschrieben.

Bei den wasserverdünnbaren, ionische Gruppen tragenden Bindemitteln kann es sich um kationische oder um anionische Gruppen tragende Bindemittel handeln.

Beispiele für die erfindungsgemäß einsetzbaren kationisch stabilisierten Bindemittel sind vollständig oder teilweise neutralisierte kationische (Meth)acrylcopolymer-, Polyester-, Polyurethan- und/oder Polyurethanharnstoffharze, insbesondere mit einem Zahlenmittel der Molmasse (Mn) von 500 bis 500000, einer OH-Zahl von 0 bis 450, einer Aminzahl von 20 bis 200 und einer Glasübergangstemperatur von -50 bis +150°C. Spezielle Beispiele für diese, dem Fachmann geläufigen Bindemittel, sind in der DE-A-40 11 633 beschrieben.

Bevorzugt enthalten die Wasserbasislacke Bindemittel, die über anionische Gruppen stabilisiert sind. Es handelt sich dabei um ein oder mehrere filmbildende Harze, wie sie in wäßrigen Überzugsmitteln, insbesondere in wäßrigen Basislacken, üblich sind. Die filmbildenden Harze können beispielsweise Polyester-, (Meth)acrylcopolymer- oder bevorzugt Polyurethanharze sein. Sie können selbst- oder fremdvernetzend oder physikalisch trocknend sein. Spezielle Beispiele für geeignete wasserverdünnbare (Meth)acrylcopolymere sind z.B. in EP-A-0 399 427 und EP-A-0 287 144 beschrieben.

Spezielle Beispiele für geeignete wasserverdünnbare Polyesterharze sind z.B. in DE-A-29 26 854, DE-A-38 32 142 und EP-A-0 301 300 beschrieben.

Es ist auch möglich Gemische von Bindemitteln einzusetzen. Besonders geeignete Bindemittel sind solche, in denen (Meth)acrylcopolymeres und Polykondensationsharz kovalent oder in Form interpenetrierender Harzmoleküle verbunden vorliegen. Beispiele für eine derartige Kombination sind (Meth)acrylcopolymer und Polyesterharz. Spezielle Beispiele für eine solche verwendbare Kombination sind beispielsweise in der EP-A-0 226 171 beschrieben.

Besonders bevorzugt werden anionisch stabilisierte Polyurethanharze verwendet. Solche Polyurethanharze sind dem Fachmann geläufig und werden in der Literatur in großer Vielfalt beschrieben. Es handelt sich dabei um wäßrige Polyurethandispersionen oder -lösungen oder um solche Bindemittel, in denen (Meth)acrylcopolymer und Polyurethanharz kovalent oder in Form interpenetrierender Harzmoleküle verbunden vorliegen. Beispiele für geeignete Polyurethandispersionen sind stabile, wäßrige Dispersionen mit einem Festkörper von 20 bis 50 Gew.-%. Das Gewichtsmittel der Molmasse (Mw) der Harze kann in weiten Grenzen schwanken, z.B. von 1000 bis 500000. Die Polyurethanharze können funktionelle Gruppen wie z.B. Hydroxylgruppen oder blockierte Isocyanatgruppen enthalten.

Spezielle Beispiele für verwendbare Polyurethandispersionen sind solche, die durch Kettenverlängerung isocyanatfunktioneller Prepolymerer mit Polyamin und/oder Polyol hergestellt werden können. Sie werden beispielsweise in den EP-A-0 089 497, EP-A-0 228 003, DE-A-36 28 124 und EP-A-0 512 524 beschrieben.

Weitere Beispiele sind Polyurethandispersionen, die durch Kettenverlängerung isocyanatfunktioneller Prepolymerer mit Wasser hergestellt werden können, wie z.B. in der DE-A-39 15 459 und der DE-A-42 24 617 beschrieben.

Es können auch Polyurethandispersionen verwendet werden, die durch Kettenverlängerung von gegenüber Polyisocyanaten reaktiven, aktiven Wasserstoff enthaltenden Polyurethanprepolymeren mit Polyisocyanaten hergestellt werden, wie z.B. in DE-A-39 03 804 und DE-A-40 01 841 beschrieben.

Weitere Beispiele für verwendbare anionisch stabilisierte Polyurethan(PU)-Dispersionen sind solche, die erhältlich sind durch Kettenverlängerung von mindestens eine CH-acide Gruppe im Molekül enthaltenden Polyurethanharzen mit Verbindungen, die mit mindestens zwei CH-aciden Gruppen reagieren können. Spezielle Beispiele sind die in der DE-A-42 28 510 beschriebenen Polyurethanharzdispersionen.

Es können auch PU-Dispersionen auf Basis von über Siloxanbrücken kettenverlängerten Polyurethanharzen verwendet werden. Solche sind z.B. aus der DE-A-44 13 562 bekannt.

Spezielle Beispiele für anionisch stabilisierte polyurethanbasierende Bindemittel, in denen (Meth)acrylcopolymer und Polyurethanharz kovalent oder in Form interpenetrierender Harzmoleküle verbunden vorliegen, sind z.B. in den EP-A-0 353 797, EP-A-0 297 576, DE-A-41 22 265, DE-A-41 22 266 und WO 95/16004 beschrieben.

Die Wasserbasislacke können ein einziges wäßriges Bindemittel enthalten, es können aber auch mehrere wäßrige Bindemittel in Kombination vorliegen. Bevorzugt sind wäßrige Bindemittel auf Basis anionisch stabilisierter Polyurethane enthalten. Es kann zweckmäßig sein, wenn ein Teil, z.B. bis zu 50 Gew.-%, der Polyurethan-Bindemittel durch Harze auf Basis einer Kombination aus (Meth)acrylcopolymer und Polyesterharz ersetzt wird.

Weiterhin können wasserverdünnbare Bindemittel auf Cellulosebasis enthalten sein.

Zur Bereitung der Wasserbasislacke können, insbesondere wenn die eingesetzten Bindemittel nicht selbstvernetzend sind, die üblichen, dem Fachmann geläufigen Vernetzer, wie beispielsweise Formaldehyd-Kondensationsharze, wie Phenol-Formaldehydkondensationsharze und Amin-Formaldehydkondensationsharze, sowie freie oder blockierte Polyisocyanate verwendet werden. Die Vernetzer können einzeln oder im Gemisch eingesetzt werden. Das Mischungsverhältnis Vernetzer zu Bindemittelharz beträgt bevorzugt 10 : 90 bis 40 : 60, besonders bevorzugt 20 : 80 bis 30 : 70, jeweils bezogen auf das Festkörpergewicht.

Die beim erfindungsgemäßen Verfahren eingesetzten Wasserbasislacke enthalten neben den üblichen physikalisch trocknenden und/oder chemisch vernetzenden Bindemitteln Pigmente. Der hier verwendete Ausdruck "Pigmente" schließt anorganische und/oder organische Buntpigmente und/oder Effektpigmente und gegebenenfalls vorhandene Füllstoffe ein. Es können alle üblichen Pigmente verwendet werden; Beispiele sind Titandioxid, Eisenoxidpigmente, Ruß, Azopigmente, Phthalocyaninpigmente, Metallpigmente, z.B. aus Titan, Aluminium oder Kupfer, Interferenzpigmente, wie z.B. titandioxidbeschichtetes Aluminium, beschichteter Glimmer, Graphiteffektpigmente, plättchenförmiges Eisenoxid, plättchenförmige Kupferphthalocyaninpigmente, Talkum, Bariumsulfat, Kaolin, Siliziumdioxid.

Es ist bevorzugt, wenn sich das erste und das zweite Basislacküberzugsmittel in ihrer Pigment/Volumen-Konzentration (PVK) um nicht mehr als 30 % des absoluten Wertes der Pigment/Volument-Konzentration im zweiten Basislacküberzugsmittel unterscheidet. Bevorzugt liegt die Pigment/Volumen-Konzentration des ersten Basislacküberzugsmittels unter der des zweiten Basislacküberzugsmittels. Die Pigment/Volumen-Konzentration in einem Überzugsmittel stellt das Verhältnis von Pigmentvolumen zu Pigmentvolumen + Bindemittelvolumen dar und errechnet sich nach folgender Gleichung:$\text{PVK =} \frac{\text{Volument Pigment}}{\text{Volumen Pigment + Volumen Bindemittel}} \text{· 100 %}$

Bevorzugt werden in beiden Basislacküberzugmitteln die gleichen Pigmente, besonders bevorzugt die gleichen Pigmentierungen verwendet. Dabei ist unter Pigmentierung die relative Zusammensetzung eines Pigmentgemischs zu verstehen, d. h. die Art der Pigmente und deren jeweiliger Mengenanteil in dem Pigmentgemisch. Bevorzugt ist es auch in den beiden Basislacküberzugsmitteln Pigmentierungen mit ähnlichem durchschnittlichem spezifischem Gewicht (dieses ergibt sich aus den relativen Mengenanteilen der einzelnen Pigmente) zu verwenden. Bevorzugt unterscheiden sich die durchschnittlichen spezifischen Gewichte der Pigmentierungen in den beiden Basislacküberzugsmitteln um nicht mehr als 20 %, bezogen auf das durchschnittliche spezifische Gewicht der Pigmentierung im zweiten Wasserbasislack.

Die farbgebenden Absorptionspigmente (Buntpigmente) und gegebenenfalls Füllstoffe werden im allgemeinen in einem Teil der wasserverdünnbaren Bindemittel angerieben. Bevorzugt kann das Anreiben auch in einem speziellen wasserverdünnbaren Pastenharz geschehen. Es können die dem Fachmann geläufigen, für wäßrige Systeme geeigneten Pastenharze verwendet werden. Ein spezielles Beispiel für ein bevorzugt einsetzbares Pastenharz auf Basis eines anionisch stabilisierten Polyurethanharzes findet sich in der DE-A-40 00 889. Das Anreiben geschieht in üblichen dem Fachmann bekannten Aggregaten. Danach wird mit dem restlichen Anteil des wäßrigen Bindemittels oder des wäßrigen Pastenharzes zur fertigen Farbpigmentanreibung komplettiert. Sind in dem Wasserbasislack Pastenharze vorhanden, so addieren sich diese zu Bindemitteln plus gegebenenfalls vorhandenem Vernetzer. Sowohl Bindemittel als auch Vernetzer und Pastenharze ergeben gemeinsam den Festharzgehalt der Wasserbasislacke.

Weiterhin können die Wasserbasislacke lackübliche Hilfsstoffe enthalten, wie z.B. Katalysatoren, Verlaufsmittel, Antischaummittel, Antikratermittel oder insbesondere Lichtschutzmittel gegebenenfalls in Verbindung mit Antioxidantien.

Die Wasserbasislacke besitzen beispielsweise einen Festkörpergehalt von 10 bis 50 Gew.-%, für Effektbasislacke liegt er beispielsweise bevorzugt bei 15 - 30 Gew.-%, für unifarbige Basislacke liegt er bevorzugt höher, beispielsweise bei 20 - 45 Gew.-%. Das Verhältnis von Pigment zu Bindemittel plus gegebenenfalls Vernetzer plus gegebenenfalls Pastenharz im Wasserbasislack beträgt beispielsweise zwischen 0,03 : 1 bis 3 : 1, für Effektbasislacke liegt es beispielsweise bevorzugt bei 0,06 : 1 bis 0,6 : 1, für unifarbige Basislacke liegt es bevorzugt höher, beispielsweise bei 0,06 : 1 bis 2,5 : 1, jeweils bezogen auf das Festkörpergewicht. Der zur Erzeugung der zweiten Überzugsschicht eingesetzte erste Wasserbasislack besitzt bevorzugt ein niedrigeres Pigment/Bindemittel-Verhältnis als der zur Erzeugung der dritten Überzugsschicht eingesetzte zweite Nasserbasislack. Dabei beinhaltet der Ausdruck Bindemittel das oder die Bindemittel als solche plus gegebenenfalls vorhandene Vernetzer plus gegebenenfalls vorhandene Pastenharze, wobei die Summe dieser Bestandteile den Festharzgehalt der Wasserbasislacke repräsentiert.

Es ist erfindungswesentlich, daß der erste zur Erzeugung der zweiten Überzugsschicht verwendete Wasserbasislack sich gegenüber dem zweiten zur Erzeugung der dritten Überzugsschicht verwendeten Wasserbasislack durch einen höheren Gewichtsanteil an Polyurethanharzen, auszeichnet. Bevorzugt entspricht der absolute Wert dieses Überschusses an Polyurethanharzen im ersten Wasserbasislack zwischen 5 und 50 %, besonders bevorzugt zwischen 10 und 35 % des absoluten Wertes des Gewichtsgehalts an Festharz im zweiten Überzugsmittel. Weist dementsprechend das zweite Basislacküberzugsmittel einen Festharzgehalt von 20 Gew.-% auf, so errechnet sich der bevorzugte absolute Wert für den Polyurethangehalt im ersten Basislacküberzugsmittel als Summe aus dem Polyurethangehalt X (Gew.-%) des zweiten Überzugsmittels plus 5 bis 50 % von 20 Gew,.%, d.h. der Polyurethangehalt des ersten Überzugsmittels ist dann bevorzugt: X + (1 bis 10) Gew.-%. Dabei unterscheidet sich jedoch der absolute Wert des Gewichtsgehaltes an Festharz im ersten Basislacküberzugsmittels um nicht mehr als 20 % von dem absoluten Wert des Gewichtsgehalts an Festharz im zweiten Basislacküberzugsmittel; beträgt also im vorstehenden Beispiel der Festharzgehalt des zweiten Basislacküberzugsmittels 20 Gew.-%, so kann dementsprechend der Festharzgehalt des ersten Basislacküberzugsmittels insgesamt bei 16 bis 24 Gew.-% liegen. Dabei ist der Festharzgehalt des ersten Überzugsmittels besonders bevorzugt gleich oder höher als der des zweiten Basislacküberzugsmittels. Beispielsweise kann das erste Basislacküberzugsmittel gemäß einer bevorzugten Verfahrensweise aus dem zweiten Basislacküberzugmittel durch Zumischen einer entsprechenden Menge an Polyurethanharz hergestellt werden.

Der höhere Anteil an Polyurethanharz kann, falls im zweiten Wasserbasislack Polyurethanharz enthalten ist, durch das oder die gleichen oder durch davon verschiedene Polyurethanharze ausgemacht werden. Beispiele für Polyurethanharze, die den höheren Anteil im ersten Wasserbasislack ausmachen können, sind die vorstehend als Bindemittel für Wasserbasislacke geeignet beschriebenen Polyurethanharze.

Neben dem erfindungswesentlichen Unterscheidungsmerkmal des gegenüber dem zweiten Wasserbasislack im ersten Wasserbasislack höheren Anteils an Polyurethanharz können für die nach dem erfindungsgemäßen Verfahren hergestellte zweite und dritte Überzugsschicht sich auch in anderen Merkmalen voneinander unterscheidende Wasserbasislacke, bevorzugt jedoch an sich ähnliche Wasserbasislacke eingesetzt werden. Besonders bevorzugt unterscheiden sich die beiden Wasserbasislacke ausschließlich durch das vorstehend genannte erfindungswesentliche Unterscheidungsmerkmal. Dies wird im folgenden näher erläutert.

Es ist besonders bevorzugt, wenn der erste und der zweite Wasserbasislack, abgesehen von dem Polyurethanüberschuß des ersten Wasserbasislacks qualitativ die gleiche Festharzzusammensetzung aufweisen, d.h., die gleichen Bindemittel und gegebenenfalls Vernetzer und gegebenenfalls Pastenharze vorliegen. Dabei ist es bevorzugt, wenn unter Berücksichtigung der erfindungsgemäßen Spezifikationen die Quantität der jeweiligen Komponenten der Festharzzusammensetzung, abgesehen von dem Polyurethan-Überschuß, lediglich eine Schwankungsbreite von unter 30 %, besonders bevorzugt unter 20 % und insbesondere bevorzugt unter 15 % aufweisen. Insbesondere ist es bevorzugt, wenn beide Wasserbasislacke sich sowohl hinsichtlich ihrer qualitativen als auch quantitativen Festharzzusammensetzung nicht unterscheiden mit Ausnahme des erfindungswesentlichen Unterscheidungskriteriums. Zusätzlich ist es bevorzugt, wenn der zur Erzeugung der zweiten Überzugsschicht verwendete Wasserbasislack einen Farbton aufweist, der dem des zur Erzeugung der dritten Überzugsschicht verwendeten Wasserbasislacks nahekommt oder besonders bevorzugt mit diesem identisch ist. Bevorzugt ist unter einander nahekommenden Farbtönen im Rahmen der vorliegenden Erfindung zu verstehen, daß der sich aus Helligkeitsdifferenz, Bunttondifferenz und Buntheitsdifferenz zusammensetzende Farbabstand zwischen den jeweils bei deckender Lackierung und einer Meßgeometrie von (45/0) bestimmten Farbtönen der zweiten und der dritten Überzugsschicht einen n-fachen ΔE* (CIELAB)-Wert nicht überschreitet. Dabei gilt als ΔE* (CIELAB)-Bezugswert derjenige Wert, der sich in dem dem Fachmann geläufigen CIE-x,y-Diagramm (Chromatizitätsdiagramm) in Anlehnung an DIN 6175 für den Farbton der dritten Überzugsschicht ergibt und wobei folgende Beziehung gilt:
n ≤ 90 im mit ΔE* = 0,3 gekennzeichneten Bereich des CIE-x,y-Diagramms,
n ≤ 50 im mit ΔE* = 0,5 gekennzeichneten Bereich des CIE-x,y-Diagramms,
n ≤ 40 im mit ΔE* = 0,7 gekennzeichneten Bereich des CIE-x,y-Diagramms,
n ≤ 30 im mit ΔE* = 0,9 gekennzeichneten Bereich des CIE-x,y-Diagramms.

Als Klarlacküberzugsmittel für die Erzeugung der vierten und gegebenenfalls weiterer Überzugsschichten sind grundsätzlich alle üblichen Klarlacke oder transparent farbig oder farblos pigmentierten Überzugsmittel geeignet. Dabei kann es sich um ein- oder mehrkomponentige Klarlacküberzugsmittel handeln. Sie können lösemittelfrei (flüssig oder als Pulverklarlack) sein, oder es kann sich um Systeme auf der Basis von Lösemitteln handeln oder es handelt sich um wasserverdünnbare Klarlacke, deren Bindemittelsysteme in geeigneter Weise, z.B. anionisch, kationisch oder nicht-ionisch, stabilisiert sind. Bei den wasserverdünnbaren Klarlacksystemen kann es sich um wasserlösliche oder in Wasser dispergierte Systeme, beispielsweise Emulsionssysteme oder Pulverslurry-Systeme handeln. Die Klarlacküberzugsmittel härten beim Einbrennen unter Ausbildung kovalenter Bindungen infolge chemischer Vernetzung aus.

Bei den im erfindungsgemäßen Verfahren verwendbaren Klarlacken handelt es sich um die üblichen Klarlacküberzugsmittel, die dem Fachmann geläufig sind und die ein oder mehrere übliche Basisharze als filmbildende Bindemittel enthalten. Sie können, falls die Basisharze nicht selbstvernetzend sind, gegebenenfalls auch Vernetzer enthalten. Sowohl die Basisharzkomponente als auch die Vernetzerkomponente unterliegen keinerlei Beschränkung. Als filmbildende Bindemittel (Basisharze) können beispielsweise Polyester-, Polyurethan- und/oder (Meth)acryl-Copolymer-Harze verwendet werden.

Neben den chemisch vernetzenden Bindemitteln sowie gegebenenfalls Vernetzern können die im erfindungsgemäßen Verfahren einsetzbaren Klarlacke lackübliche Additive, wie z.B. Katalysatoren, Verlaufsmittel, Farbstoffe, insbesondere jedoch Rheologiesteuerer, wie Mikrogele, NAD (= non-aqueous-dispersions), disubstituierte Harnstoffe ("sagging control agents"), sowie Lichtschutzmittel gegebenenfalls in Kombination mit Antioxidantien enthalten.

Spezielle Beispiele für ein- (1K) und zweikomponentige (2K) nichtwäßrige Klarlacksysteme, die im erfindungsgemäßen Verfahren als Klarlack eingesetzt werden können, findet man in DE-A-38 26 693, DE-A-40 17 075, DE-A-41 24 167, DE-A-41 33 704, DE-A-42 04 518, DE-A-42 04 611, EP-A-0 257 513, EP-A-0 408 858, EP-A-0 523 267, EP-A-0 557 822, WO-92 11 327.

Spezielle Beispiele für ein- (1K) oder zweikomponentige (2K) Wasserklarlacksysteme, die im erfindungsgemäßen Verfahren als Klarlack eingesetzt werden können, findet man in DE-A-39 10 829, DE-A-40 09 931, DE-A-40 09 932, DE-A-41 01 696, DE-A-41 32 430, DE-A-41 34 290, DE-A-42 03 510, EP-A-0 365 098, EP-A-0 365 775, EP-A-0 496 079, EP-A-0 546 640.

Spezielle Beispiele für Pulverklarlacksysteme, die im erfindungsgemäßen Verfahren als Klarlack eingesetzt werden können, findet man in EP-A-0 509 392, EP-A-0 509 393, EP-A-0 522 648, EP-A-0 544 206, EP-A-0 555 705, DE-A-42 22 194, DE-A-42 27 580.

Der transparente Überzug kann in einer einzigen Schicht oder in Form von mehreren Schichten aus dem gleichen oder aus mehreren verschiedenen transparenten Überzugsmitteln aufgebracht werden. Zweckmäßig wird die transparente Überzugsschicht jedoch als vierte Schicht aus nur einem Klarlacküberzugsmittel aufgebracht.

Als Substrat für das erfindungsgemäße Verfahren sind elektrisch leitfähige Materialien, wie beispielsweise Metalle geeignet. Insbesondere geeignet sind z.B. Automobilkarossen oder Teile davon, sie können aus vorbehandeltem oder unvorbehandeltem Metall, aus mit einer elektrisch leitfähigen Schicht versehenem Metall oder elektrisch leitendem oder mit einer elektrisch leitfähigen Schicht versehenen Kunststoff bestehen. Auf diese Substrate wird die erste Überzugsschicht, insbesondere in Form einer Korrosionsschutzgrundierung, elektrophoretisch in üblicher Weise und in einer für ETL-Grundierungen üblichen Trockenschichtdicke von beispielsweise 15 bis 35 µm abgeschieden und eingebrannt. Im besonderen Fall vorbeschichteter Substrate erhält man Mehrschichtlackierungen mit mehr als den erfindungsgemäß erzeugten vier Überzugsschichten, dennoch wird im Rahmen der vorliegenden Erfindung die beim erfindungsgemäßen Verfahren zuerst aufgebrachte Elektrotauchlackschicht als erste Überzugsschicht bezeichnet.

Auf das mit der eingebrannten ETL-Schicht versehene Substrat wird die zweite Überzugsschicht aus dem ersten farb- und/oder effektgebenden Wasserbasislack bevorzugt in einem Spritzgang in einer von der Deckfähigkeit des Farbtons abhängigen Trockenschichtdicke von 10 bis unter 30 µm, beispielsweise 10 bis 29 µm, bevorzugt von 10 bis 25 µm, besonders bevorzugt von 10 bis 20 µm aufgetragen. Beispiele für geeignete Spritzauftragsverfahren sind Druckluftspritzen, Airless-Spritzen oder elektrostatisches (ESTA)-Hochrotationsspritzen, wobei elektrostatisches Spritzen für den Auftrag des ersten Wasserbasislacks das bevorzugte Auftragsverfahren darstellt. Nach einer kurzen Ablüftzeit, gegebenenfalls bei erhöhten Temperaturen bis 80°C, bevorzugt jedoch bei Umgebungstemperatur, wird die dritte Überzugsschicht aus dem zweiten farb- und/oder effektgebenden Wasserbasislack in einem Spritzgang bevorzugt durch Druckluftspritzen bevorzugt in einer geringeren Trockenschichtdicke als die zweite Überzugsschicht, von nur 7 bis 15 µm aufgetragen und kurz abgelüftet, gegebenenfalls bei Temperaturen bis 80°C, beispielsweise während 1 bis 5 Minuten, z.B. durch Einwirkung von Infrarotstrahlung. Im Anschluß an die Applikation und das Ablüften der dritten Überzugsschicht erfolgt der Auftrag des Klarlacks im Naß-in-Naß-Verfahren.

Die vierte Überzugsschicht wird aus einem üblichen flüssigen Klarlack oder Pulverklarlack (in diesem Fall handelt es sich um eine Trocken-in-Naß-Applikation) in einer für Klarlackschichten üblichen Trockenschichtdicke von beispielsweise 30 bis 80 µm, bevorzugt 30 bis 60 µm, überlackiert und gemeinsam mit der zweiten und dritten Überzugsschicht eingebrannt. Beispielsweise liegt die Einbrenntemperatur beim gemeinsamen Einbrennen der drei Überzugsschichten zwischen 80 und 160°C, bevorzugt unter 140°C. Gegebenenfalls können weitere Klarlackschichten aus dem gleichen oder davon verschiedenen Klarlacküberzugsmitteln vor oder nach dem Einbrennen aufgebracht werden.

Das erfindungsgemäße Verfahren erlaubt die Herstellung vier- oder auch mehrschichtiger Lackierungen, insbesondere Kraftfahrzeuglackierungen mit im Vergleich zum Stand der Technik, der Füllerschichten und/oder andere Zwischenschichten einschließt, verringerter Gesamtschichtdicke und vergleichbarem Gesamteigenschaftsniveau. Es sind nur zwei Einbrennschritte notwendig. Es hat sich gezeigt, daß hervorragende Eigenschaften durch die erfindungsgemäße Verfahrensweise erzielt werden, obwohl diese den Wegfall üblicher Füllerschichten ermöglicht.

### Beispiel 1 (Stand der Technik, Lackierung mit Füllerschicht)

Auf ein übliches phosphatiertes und durch kathodische Tauchlackierung und mit einer 30 µm dicken Füllerschicht vorbeschichtetes Karosserieblech wird durch Spritzen ein Wasserbasislack (Blau-Metallic) in einer Trockenschichtdicke von 15 µm aufgebracht. Nach der Applikation wird kurz abgelüftet und anschließend 10 Minuten bei 80°C vorgetrocknet. Anschließend wird mit einem handelsüblichen 2K-HS-Autoserienklarlack (Zweikomponenten-High-Solid-Klarlack auf Acrylharz/Polyisocyanat-Basis) in einer Trockenschichtdicke von 40 µm überlackiert und 30 Minuten bei 130°C (Objekttemperatur) getrocknet. Der Wasserbasislack (Blau-Metallic) bestand aus folgenden Komponenten:
- 17,00 Teile: wäßrige Polymerisatdispersion aus DE-A-36 28 124, Herstellungsbeispiel 1
- 9,20 Teile: wäßrige Polyurethandispersion aus DE-A-42 24 617, Herstellungsbeispiel 2
- 3,10 Teile: wäßriges Polyurethanharz gemäß Beispiel aus DE-A-40 00 889
- 2,70 Teile: Hexamethoxymethylmelamin
- 1,00 Teile: Aluminiumbronze
- 1,60 Teile: Cu-Phthalocyaninpigment
- 0,90 Teile: Talkum
- 0,50 Teile: lacküblicher Entschäumer
- 0,50 Teile: lackübliches Netzmittel
- 7,00 Teile: Butoxyethanol
- 2,50 Teile: 2-Propanol
- 2,50 Teile: 2-Butanol
- 51,50 Teile: deionisiertes Wasser

Der Festharzgehalt (absoluter Wert des Gewichtsgehalts an Festharz) dieses Wasserbasislacks beträgt 13,8 Gew.-%.

### Beispiel 2 (Vergleich, Lackierung ohne Füllerschicht)

Auf ein übliches phosphatiertes und durch kathodische Tauchlackierung vorbeschichtetes Karosserieblech wird durch Spritzen der Wasserbasislack (Blau-Metallic) aus Beispiel 1 in einer Trockenschichtdicke von 15 µm aufgebracht. Nach der Applikation wird kurz abgelüftet und anschließend eine zweite Schicht aus dem gleichen Wasserbasislack in einer Trockenschichtdicke von 10 µm ebenfalls durch Spritzen aufgebracht. Es wird 10 Minuten bei 80°C vorgetrocknet. Anschließend wird mit dem 2K-HS-Autoserienklarlack aus Beispiel 1 in einer Trockenschichtdicke von 40 µm überlackiert und 30 Minuten bei 130°C (Objekttemperatur) getrocknet.

### Beispiel 3 a-c (erfindungsgemäß)

Beispiel 2 wird wiederholt mit dem Unterschied, daß die 15 µm dicke auf die KTL-Schicht aufgebrachte Lackschicht nicht aus dem Wasserbasislack (Blau-Metallic) aus Beispiel 1 aufgebracht wird, sondern aus einem modifizierten Wasserbasislack (Blau-Metallic), während die anschließend in 10 µm Trockenschichtdicke aufgebrachte Lackschicht wie in Beispiel 2 aus dem Wasserbasislack (Blau-Metallic) aus Beispiel 1 erzeugt wird. Der modifizierte Wasserbasislack (Blau-Metallic) wird hergestellt durch Vermischen von 87 Teilen des Wasserbasislacks (Blau-Metallic) aus Beispiel 1 mit 13 Teilen eines auf einen Festkörpergehalt von 34 Gew.-% eingestellten wäßrigen Polyurethanharzes. Als wäßrige Polyurethanharze dienen:
a) wäßrige Polyurethandispersion aus DE-A-42 24 617, Herstellungsbeispiel 2
b) wäßriges Polyurethanharz gemäß Beispiel aus DE-A-40 00 889
c) wäßrige Polyurethandispersion aus WO 95/28 249, Herstellungsbeispiel 1

Der Festharzgehalt (absoluter Wert des Gewichtsgehalts an Festharz) der Wasserbasislacke 3a), 3b) und 3c) beträgt jeweils 16,4 Gew.-%. Es liegt also ein Überschuß von (16,4-13,8) x 100/13,8 = 18.9 Gew.-% Festharz und damit auch Polyurethanharz, im Vergleich mit dem Wasserbasislack von Beispiel 1 vor.

### Beispiel 4 (Stand der Technik, Lackierung mit Füllerschicht)

Auf ein übliches phosphatiertes und durch kathodische Tauchlackierung und mit einer 30 µm dicken Füllerschicht vorbeschichtetes Karosserieblech wird durch Spritzen der nachstehend beschriebene Wasserbasislack (Schwarz) in einer Trockenschichtdicke von 20 µm aufgebracht. Nach der Applikation wird kurz abgelüftet und anschließend 10 Minuten bei 80°C vorgetrocknet.

Anschließend wird mit dem 2K-HS-Autoserienklarlack aus Beispiel 1 in einer Trockenschichtdicke von 40 µm überlackiert und 30 Minuten bei 130°C (Objekttemperatur) getrocknet. Der Wasserbasislack (Schwarz) bestand aus folgenden Komponenten:
- 11,00 Teile: des 60 gew.-%igen Bindemittels aus WO 95/16004, Punkt 2, Beispiel 4
- 19,90 Teile: wäßrige Polyurethandispersion aus DE-A-42 24 617, Herstellungsbeispiel 2
- 12,90 Teile: wäßriges Polyurethanharz gemäß Beispiel aus DE-A-40 00 889
- 3,80 Teile: Hexamethoxymethylmelamin
- 3,00 Teile: Ruß
- 2,00 Teile: Talkum
- 0,70 Teile: lacküblicher Entschäumer
- 1,20 Teile: lackübliches Netzmittel
- 0,70 Teile: Haftvermittler
- 5,70 Teile: Butoxyethanol
- 4,50 Teile: Diethylenglykol-monobutylether
- 3,00 Teile: N-Methylpyrroldion
- 0,30 Teile: Dimethylethanolamin
- 31,30 Teile: deionisiertes Wasser

Dieser Wasserbasislack hat einen Festharzgehalt von 21,9 Gew.-%.

### Beispiel 5 (Vergleich, Lackierung ohne Füllerschicht)

Auf ein übliches phosphatiertes und durch kathodische Tauchlackierung vorbeschichtetes Karosserieblech wird durch Spritzen der Wasserbasislack (Schwarz) aus Beispiel 4 in einer Trockenschichtdicke von 15 µm aufgebracht. Nach der Applikation wird kurz abgelüftet und anschließend eine zweite Schicht aus dem gleichen Wasserbasislack in einer Trockenschichtdicke von 10 µm ebenfalls durch Spritzen aufgebracht. Es wird 10 Minuten bei 80°C vorgetrocknet. Anschließend wird mit dem 2K-HS-Autoserienklarlack aus Beispiel 1 in einer Trockenschichtdicke von 40 µm überlackiert und 30 Minuten bei 130°C (Objekttemperatur) getrocknet.

### Beispiel 6 a-c erfindungsgemäß

Beispiel 5 wird wiederholt mit dem Unterschied, daß die 15 µm dicke auf die KTL-Schicht aufgebrachte Lackschicht nicht aus dem Wasserbasislack (Schwarz) aus Beispiel 4 aufgebracht wird, sondern aus einem modifizierten Wasserbasislack (Schwarz), während die anschließend in 10 µm Trockenschichtdicke aufgebrachte Lackschicht wie in Beispiel 5 aus dem Wasserbasislack (Schwarz) aus Beispiel 4 erzeugt wird. Der modifizierte Wasserbasislack (Schwarz) wird hergestellt durch Vermischen von 85 Teilen des Wasserbasislacks (Schwarz) aus Beispiel 4 mit 15 Teilen eines auf einen Festkörpergehalt von 34 Gew.-% eingestellten wäßrigen Polyurethanharzes.
Als wäßrige Polyurethanharze dienen:
a) wäßrige Polyurethandispersion aus DE-A-42 24 617, Herstellungsbeispiel 2
b) wäßriges Polyurethanharz gemäß Beispiel aus DE-A-40 00 889
c) wäßrige Polyurethandispersion aus WO 95/28 249, Herstellungsbeispiel 1

Die Wasserbasislacke 6a), 6b) und 6c) haben jeweils einen Festharzgehalt von 23,7 Gew.-%. Der Überschuß an Festharz und im vorliegenden Falle auch an Polyurethanharz zum Wasserbasislack von Beispiel 4 beträgt daher (23,7-21,9) x 100/21,9 = 8,3 Gew.-%.

Sowohl die Mehrschichtlackierung aus den Beispielen 1, 2 3a - c als auch aus den Beispielen 4, 5, 6a - c unterscheiden sich jeweils weder in der Haftung noch in der Schwitzwasserbeständigkeit, die Ergebnisse entsprechen heute üblichen technologischen Anforderungen.

Tabelle 1 stellt die Ergebnisse der durchgeführten Steinschlagtests zusammen.

**Tabelle 1**

| | Mehrschichtlackierung | | | | | | | | | |
|---|---|---|---|---|---|---|---|---|---|---|
| | 1 | 2 | 3a | 3b | 3c | 4 | 5 | 6a | 6b | 6c |
| VDA-Steinschlag ¹⁾ | 1 | 3 | 1 | 1 | ./. | 1 | 3 | 1 | 1 | ./. |
| Steinschlag nach "Splitt-Methode"²⁾ | 7 | 12 | 3 | 5 | 6 | 5 | 10 | 4 | 4 | 4 |
| | 0-1 | 4-5 | 0-1 | 0-1 | 1 | 0-1 | 4-5 | 0-1 | 0-1 | 1 |

| | | | | | | | | | | |
|---|---|---|---|---|---|---|---|---|---|---|
| ¹⁾ Prüfung mittels Steinschlag-Prüfgerät nach VDA (Fa. Erichsen, Modell 508, bei +20°C mit 2 mal 500 g Stahlschrot (kantig, 4-5 mm), beschleunigt durch Druckluft von 1 bar. Bewertung: Kennwert 0 = bester Wert, Kennwert 10 = schlechtester Wert | | | | | | | | | | |
| ²⁾ Prüfung mittels Steinschlagsimulationsgerät gemäß "Farbe und Lack", 8/1984, Seiten 646 - 653, Prüftemperatur: -20°C, Prüfkörper: Kugel mit einer Masse von 0,15 g und einem Durchmesser von 2 mm, Aufprallwinkel: 5 Grad, Aufprallgeschwindigkeit: 250 km/h. | | | | | | | | | | |
| ./. = nicht untersucht. | | | | | | | | | | |

Bewertung: Angabe der kreisrunden Schadenfläche in mm² und der an der Schadenfläche durch 10minütige Einwirkung von 1 %iger Kupfersulfatlösung bestimmte Rostgrad, Rostgrad 0 = bester Wert, Rostgrad 5 = schlechtester Wert.

## Patentansprüche

1. Verfahren zur Herstellung einer Mehrschichtlackierung auf einem mit einer eingebrannten ersten Elektrotauchlackschicht versehenen Substrat, dadurch gekennzeichnet, daß auf die erste Elektrotauchlackschicht eine zweite Überzugsschicht entsprechend einer Trockenschichtdicke von 10 bis unter 30 µm aus einem ersten, wäßrigen farb- und/oder effektgebenden Basislackuberzugsminel, das ein oder mehrere Polyurethanharze enthält, aufgetragen wird, worauf naß-in-naß eine dritte Überzugsschicht entsprechend einer geringeren Trockenschichtdicke von 7 bis 15 µm aus einem zweiten wäßrigen farb- und/oder effektgebenden Basislackuberzugsmittel aufgetragen und auf die dritte Überzugsschicht ohne vorheriges Einbrennen eine vierte Überzugsschicht aus einem Klarlacküberzugsmittel aufgetragen und die zweite, dritte und vierte Überzugsschicht gemeinsam eingebrannt werden, wobei das erste und das zweite wäßrige Basislackuberzugsmittel gleiche oder unterschiedliche Polyurethanharze enthalten, und das erste Basislackuberzugsmittel einen höheren Gehalt an Polyurethanharz hat als das zweite Basislackuberzugsmittel, bezogen auf das Gesamtgewicht des jeweiligen wäßrigen Basislackuberzugsmittels, und wobei der Festharzgehalt im ersten Basislackuberzugsmittel um nicht mehr als 20 % von dem absoluten Wert des Gewichtsgehalts an Festharz im zweiten Basislackuberzugsmittel abweicht.

2. Verfahren nach Anspruch 1, dadurch gekennzeichnet, daß das erste wäßrige Basislackuberzugsmittel durch Zumischen von Polyurethanharz zum zweiten Basislackuberzugsmittel hergestellt wurde.

3. Verfahren nach Anspruch 1 oder 2, dadurch gekennzeichnet, daß der Überschuß an Polyurethanharz in dem ersten wäßrigen Basislackuberzugsmittel 5 bis 50 % des absoluten Wertes des Gewichtsgehalts an Festharz im zweiten Basislackuberzugsmittel beträgt.

4. Verfahren nach Anspruch 1, 2 oder 3, dadurch gekennzeichnet, daß das erste Basislacküberzugsmittel eine Pigment-Volumen-Konzentration aufweist, die sich um nicht mehr als 30 % von dem absoluten Wert der Pigment/Volumen-Konzentration des zweiten Basislacküberzugsmittel unterscheidet.

5. Verfahren nach einem der Ansprüche 1 bis 4, dadurch gekennzeichnet, daß abgesehen vom überschüssigen Polyurethanharzgehalt des zweiten Basislacküberzugsmittels die Harze, die den Festharzgehalt des ersten und zweiten Basislacküberzugsmittels bilden, die gleiche qualitative und quantitative Zusammensetzung aufweisen.

6. Verfahren nach einem der Ansprüche 1 bis 5, dadurch gekennzeichnet, daß in beiden Basislacküberzugsmitteln gleiche Pigmentierungen vorliegen oder daß die Pigmentierungen der beiden Basislacküberzugsmittel im Durchschnitt ähnliche spezifische Gewichte aufweisen.

7. Verfahren nach einem der Ansprüche 1 bis 6, dadurch gekennzeichnet, daß der Pigmentgehalt bezogen auf den Festkörpergehalt in dem zweiten Basislacküberzugsmittel höher ist als in dem ersten Basislacküberzugsmittel.

8. Verfahren nach einem der Ansprüche 1 bis 7, dadurch gekennzeichnet, daß es zur Lackierung von Kraftfahrzeugen oder deren Teilen durchgeführt wird.

## Claims

1. Process for the production of a multilayer lacquer coating on a substrate provided with a stoved, first electrodeposition coating layer, characterised in that a second coating layer, corresponding to a dry film thickness of 10 to below 30 µm, of a first, aqueous coloured and/or effect base lacquer coating composition containing one or more polyurethane resins is applied onto the first electrodeposition coating layer, whereupon a third coating layer corresponding to a lesser dry film thickness of 7 to 15 µm of a second, aqueous coloured and/or effect base lacquer coating composition is applied wet-on-wet and a fourth coating layer of a clear lacquer coating composition is applied without prior stoving onto the third coating layer and the second, third and fourth coating layers are stoved together, wherein the first and the second aqueous base lacquer coating compositions contain identical or different polyurethane resins, and the first base lacquer coating composition has a higher polyurethane resin content than the second base lacquer coating composition, relative to the total weight of the particular aqueous base lacquer coating composition, and wherein the solids content in the first base lacquer coating composition deviates by no more than 20% from the absolute value of the weight of the solid resin content in the second base lacquer coating composition.

2. Process according to claim 1, characterised in that the first aqueous base lacquer coating composition was produced by mixing polyurethane resin into the second base lacquer coating composition.

3. Process according to claim 1 or 2, characterised in that the excess of polyurethane resin in the first aqueous base lacquer coating composition amounts to 5 to 50% of the absolute value of the content by weight of solid resin in the second base lacquer coating composition.

4. Process according to claim 1, 2 or 3, characterised in that the first base lacquer coating composition has a pigment volume concentration which varies by no more than 30% from the absolute value of the pigment volume concentration of the second base lacquer coating composition.

5. Process according to one of claims 1 to 4, characterised in that, apart from the excess polyurethane resin content of the second base lacquer coating composition, the resins which form the solid resin content of the first and second base lacquer coating composition have the same qualitative and quantitative composition.

6. Process according to one of claims 1 to 5, characterised in that identical pigment formulations are present in both the base lacquer coating compositions or that the pigment formulations in both base lacquer coating compositions have, on average, similar specific weights.

7. Process according to one of claims 1 to 6, characterised in that the pigment content relative to the solids content is higher in the second base lacquer coating composition than in the first base lacquer coating composition.

8. Process according to one of claims 1 to 7, characterised in that it is performed for lacquer coating motor vehicles or components thereof.

## Revendications

1. Procédé de préparation d'une peinture en plusieurs couches sur un substrat doté d'une première couche de laque, dêposèe par trempage èlectrophorètique et cuite au four, caractérisé en ce que l'on déposé, sur la première couche de laque déposé par trempage électrophorêtique, une deuxième couche de revêtement correspondant à une épaisseur de couche sèche de 10 à moins de 30 µm d'un premier agent aqueux de revêtement en laque de base donnant la couleur et/ou l'effet et contenant une ou plusieurs résines de polyurèthane, à la suite de quoi on dépose fraîche à fraîche une troisième couche de revêtement correspondant à une épaisseur de couche sèche moindre de 7 à 15 µm d'un deuxième agent aqueux de revêtement en laque de base donnant la couleur et/ou l'effet, on dépose sur la troisième couche de revêtement et sans cuisson préalable une quatrième couche de revêtement constituée d'un agent de revêtement en laque claire et on cuit ensemble les deuxième, troisième et quatrième couches de revêtement, dans lequel les premier et deuxième agents de revêtement en laque de base contiennent des résines polyuréthane identiques ou différentes et le premier agent de revêtement en laque de base a une teneur en résine polyuréthane supérieure à celle du deuxième agent de revêtement en laque de base, ramené au poids total de chaque agent aqueux de revêtement en laque de base, et la teneur en résine solide, dans le premier agent `de revêtement en laque de base, ne diffère pas de plus de 20 % de la valeur absolue de la teneur en poids en résine solide dans le deuxième agent de revêtement en laque de base.

2. Procédé selon la revendication 1, caractérisé en ce que le premier agent aqueux de revêtement en laque de base a été préparé par mélangeage de résine de polyuréthane avec le deuxième agent de revêtement en laque de base.

3. Procédé selon la revendication 1 ou la revendication 2, caractérisé en ce que l'excès de résine polyuréthane dans le premier agent aqueux de revêtement en laque de base est de 5 à 50 % de la valeur absolue de la teneur en poids en résine solide dans le deuxième agent de revêtement en laque de base.

4. Procédé selon la revendication 1, la revendication 2 ou la revendication 3, caractérisé en ce que le premier agent de revêtement en laque de base présente une concentration en volume de pigment qui ne diffère pas de plus de 30 % de la valeur absolue de la concentration en volume de pigment dans le deuxième agent de revêtement en laque de base.

5. Procédé selon l'une des revendications 1 à 4, caractérisé en ce que, compte non tenu de la teneur en résine de polyurèthane en excès dans le deuxième agent de revêtement en laque de base, les résines qui constituent la teneur en résine solide des premier et deuxième agents de revêtement en laque de base ont la même composition qualitative et quantitative.

6. Procédé selon lune des revendications 1 à 5, caractérisé en ce que les deux agents de revêtement en laque de base ont la même pigmentation ou en ce que les pigmentations des deux agents de revêtement en laque de base ont en moyenne des poids volumiques semblables.

7. Procédé selon l'une des revendications 1 à 6, caractérisé en ce que la teneur en pigment du deuxième agent de revêtement en laque de base, ramenée à la teneur en solides, est supérieure à celle du premier agent de revêtement en laque de base.

8. Procédé selon l'une des revendications 1 à 7, caractérisé en ce qu'il est mis en oeuvre pour peindre des véhicules ou des pièces de ceux-ci.
